# EUROPÄISCHE PATENTSCHRIFT

(11) **EP 0 005 546 B1**
(45) Veröffentlichungstag und Bekanntmachung des Hinweises auf die Patenterteilung: **23.06.1982**
(21) Anmeldenummer: 79101513.4
(22) Anmeldetag: 17.05.1979
(51) Int. Cl.: C14C 3/06, C01B 33/26

(54) **Verwendung wasserunlöslicher Aluminiumsilikate bei der Chromgerbung von Leder**
Use of water-insoluble aluminium silicates in the tanning of leather by chromium compounds
Utilisation d'aluminosilicates insolubles dans l'eau lors du tannage du cuir par des composes de chrome

(30) Priorität: 20.05.1978 DE 2822072
(43) Veröffentlichungstag der Anmeldung: 28.11.1979
(73) Patentinhaber: Henkel Kommanditgesellschaft auf Aktien, 40191 Düsseldorf (DE)
(72) Erfinder: Plapper, Jürgen, Dr., D-4010 Hilden (DE); Schumann, Klaus, Dr., D-4006 Erkrath (DE); Arndt, Emanuel, D-4000 Düsseldorf (DE); Ruscheinsky, Emil, D-5090 Leverkusen (DE)

## Beschreibung

Gegenstand der Erfindung ist die Verwendung wasserunlöslicher, vorzugsweise Wasser enthaltender Aluminiumsilikate der allgemeinen Formel in der Kat ein Alkalimetallion und/oder ein zweiwertiges und/oder ein dreiwertiges Kation, n eine Zahl von 1-3, x eine Zahl von 0,5-1,8, y eine Zahl von 0,8-50, vorzugsweise 1,3-20 bedeuten, mit einer Partikelgröße von 0,1 µ bis 5 mm, die ein Calciumbindevermögen von 0-200 mg CaO/g wasserfreier Aktivsubstanz aufweisen, in Verbindung mit Di- und/oder Tricarbonsäuren und/oder deren wasserlöslichen hydrolysierbaren Teilestern, bei der Chromerbung von Leder.

Eines der aktuellsten Probleme bei der Lederherstellung ist der teilweise oder vollständige Ersatz von Hilfsmitteln, die die Abwässer der Betriebe stark belasten.

Dies ist neben der Entfettung und Vorgerbung von Pickelblößen insbesondere bei der Gerbung von Pelzfellen und Leder der Fall. Bei den Prozessen der Lederherstellung werden außer den Gerbstoffen sonstige Hilfsmittel, wie Löse- und Entfettungsmittel, Tenside, Elektrolyte, Phosphate, Neutralisationsmittel usq. eingesetzt.

In US―A―2 395 472 werden feste Gerbmittelkompositionen beansprucht, die als alleinige Gerbmittel gefällte Aluminiumsilikate enthalten. Sie werden im sauren Medium zusammen mit organischen wasserstoffbindenden Donor-Verbindungen, wie Ether, Amiden, Alkoholen, Ketonen und Phosphorsäureestern eingesetzt. Als maskierende Mittel können u. a. Salze von Di- und Tricarbonsäuren wie Citrate, Oxalate, Adipate mitverwendet werden. Eine Anwendung bei der Chromgerbung von Leder wird jedoch nicht in Betracht gezogen.

Aus Chemical Abstracts, Band 69 (1968) 20 43ot ist ein Verfahren bekannt, bei dem bei der Chromgerbung Aluminiumsilikat verwendet wird, jedoch nicht in Verbindung mit Di-oder Tricarbonsäuren und/oder deren wasserlöslichen hydrolysierbaren Teilestern.

Aus FR-A-2 271 290 ist ein Verfahren bekannt, bei dem bei der Chromgerbung Di-oder Tricarbonsäuren verwendet werden, jedoch nicht in Verbindung mit Aluminiumsilikaten.

Die Erfindung hat zum Ziel, den Chemikalieneinsatz und die Abwasserbelastung bei der Lederherstellung zu vermindern. Zu diesem Zweck werden erfindungsgemäß bestimmte Aluminiumsilikate in Kombination mit Di- und/oder Tricarbonsäuren und/oder deren wasserlöslichen hydrolysierbaren Teilestern eingesetzt, die eine erhebliche Reduzierung der üblicherweise verwendeten Hilfsmittel, insbesondere der Chromgerbstoffe, ermöglichen und infolge ihrer ökologischen Unbedenklichkeit zu einer wesentlichen Verbesserung der Abwassersituation führen.

Die weitaus bedeutendste Gerbungsart ist die Chromgerbung. Sie beruht auf der Azidokomplexbildung und der Agglomeration der basischen Chromsalze mit den Carboxylgruppen des Kollagens.

Daneben besitzen auch andere basische Metallsalze wie die des Eisens, Aluminiums, Zirkons, Titans und des Siliciums gerbende Eigenschaften. In der Praxis durchgesetzt haben sich jedoch lediglich bestimmte Aluminium-und Zirkonsalze als Kombinationsgerbstoffe. Siliciumverbindungen werden praktisch nicht eingesetzt, da die Ausgangsmaterialien, meist spezielle Wassergläser, im sauren Gerbmedium schwierig zu handhaben sind. Zusätzlich ist die Lederqualität speziell nach Alterung meist ungenügend, da Verhärtung, spröder Griff und Verlust der Reißfestigkeit eintreten können.

Der Einsatz der Aluminiumsilikate in Kombination mit Di- und/oder Tricarbonsäuren und/oder deren Teilestern, insbesondere bei der Chromgerbung bzw. der Kombinationsgerbung mit Chrom-, Aluminium- und Siliziumgerbstoffen führt zu folgenden Vorteilen:
Durch eine Verminderung der Menge an Chromgerbstoffen sowie eine sehr hohe ChromAuszehrung der Gerbbrühen, wobei eine Reduzierung des Restchromgehaltes der Flotten bis auf 0,2 g/I Chromoxid zu erzielen ist, wird eine erhebliche Entlastung der Abwässer der Gerbereien erreicht. Bereits der alleinige Einsatz der Aluminiumsilikate bringt eine beachtliche Reduzierung des Restchromgehaltes der Flotten, die aber durch die Kombination der Aluminiumsilikate mit den Di- und/oder Tricarbonsäuren und/oder deren Teilestern noch wesentlich verbessert werden kann. Diese hohe Chromauszehrung der Gerbbrühen bringt neben der Entlastung der Abwässer zusätlich einen wirtschaftlicheren Einsatz der Chromgerbstoffe.

Der Zusatz der Aluminiumsilikate erfolgt zweckmäßig am ende der Gerbung in die Chromgerblösung.

Das Eindringvermögen und die Verteilung der Kombinationsgerbstoffe in der Haut wird erhöht, wobei die Nachteile der üblichen Siliziumgerbstoffe vermieden werden, da sich die Aluminiumsilikate in dem bei der Gerbung vorliegenden sauren Medium mit pH-Werten um 3-4,5 zu Aluminiumsalzen und polymeren Kieselsäuren in feinster Verteilung auflösen.

Bei der Kombinationsgerbung wirken die Aluminiumsilikate durch den eigenen Säureverbrauch selbstabstumpfend. Auf den Einsatz zusätzlicher Abstumpfungsmittel kann daher verzichtet werden. Die Gerbflotte zeigt bei der Abstumpfung eine verbesserte Stabilität und die Durchgerbung der Häute wird verstärkt. Insgesamt wird die Prozeßführung bei der Gerbung flexibler und sicherer.

Zusammenfassend läßt sich feststellen, daß bei der erfindungsgemäßen Verwendung der bestimmten Aluminiumsilikate in Kombination mit Di- und/oder Tricarbonsäuren und/oder deren Teilestern eine bessere Lederqualität, eine Verbesserung der Wirtschaftlichkeit des Chromgerbverfahrens und eine Verringerung der Umweltbelastung erreicht wird.

Die Di- und/oder Tricarbonsäuren bzw. deren hydrolysierbare Teilester können zusammen mit den Aluminiumsilikaten bei der Chromgerbung von Leder eingesetzt werden. Mit Vorteil kann aber die Zugabe der Säuren bzw. der Teilester bereits im stark sauren Pickel, also vor Beginn der eigentlichen Gerbung erfolgen, da hierdurch ein hoher Chromgehalt des Leders bei besonders gleichmäßiger Verteilung erreicht wird.

Als erfindungsgemäß zu verwendende Di- oder Tricarbonsäuren kommen aliphatische und/oder aromatische Carbonsäuren mit 2-8 C-Atomen in Frage, wie z.B. Bernsteinsäure, Glutarsäure, Adipinsäure, Meleinsäure, Fumarsäure, Asparaginsäure, Glutaminsäure, Phthalsäure, Terephthalsäure, Zitronensäure.

In gleicher Weise können auch die hydrolysierbaren Teilester dieser Carbonsäuren mit ein- oder mehrwertigen Alkoholen mit 1-6 C-Atomen verwendet werden. Solche Alkohole sind z. B. Methanol, Äthanol, n- und Iso-Propanole, Butanole, Amylalkohole, Äthylen-, Propylen-, Butylen-glykol, Glyzerin, Trimethylolpropan, Pentaerythrit, Sorbit. Bevorzugt werden die Monoester der zwei- oder dreiwertigen Säuren, da diese im sauren Medium, z. B. Pickel- oder Gerbflotte, verhältnismäßig rasch hydrolysieren.

Bei den erfindungsgemäß einzusetzenden Aluminiumsilikaten handelt es sich um amorphe, kristalline, synthetische und natürliche Produkte, die die vorstehend genannten Bedingungen erfüllen. Besondere Bedeutung kommt dabei den Produkten zu, bei denen in der allgemeinen Formel Kat ein Alkalimetallion, vorzugsweise Natriumion, x eine Zahl von 0,7-1,5, y eine Zahl von 0,8-6, vorzugsweise 1,34 bedeutet, deren Partikelgröße 0,1 bis 25 µm, vorzugsweise 1-12 Am beträgt und die ein Calciumbindevermögen von 20-200 mg CaO/g wasserfreier Aktivsubstanz besitzen. Die gleich Bedeutung ist den Produkten beizumessen, die mit den genannten in der Bedeutung von Kat, x, y und dem Calciumbindevermögen übereinstimmen und sich lediglich durch eine Partikelgröße von mehr als 25 um bis 5 mm unterscheiden.

Derartige Alkalialuminiumsilikate lassen sich in einfacher Weise synthetisch herstellen, z. B. durch Reaktion von wasserlöslichen Silikaten mit wasserlöslichen Aluminaten in Gegenwart von Wasser. Zu diesem Zweck können wäßrige Lösungen der Ausgangsmaterialien miteinander vermischt oder eine in festem Zustand vorliegende Komponente mit der anderen, als wäßrige Lösung vorliegenden Komponente, umgesetzt werden. Auch durch Vermischen beider, in festem Zustand vorliegenden Komponenten erhält man bei Anwesenheit von Wasser die gewünschten Aluminiumsilikate. Auch aus AI(OH)_{3'} AI₂0₃ oder Si0₂ lassen sich durch Umsetzen mit Alkalisilikat- bzw. Aluminatlösungen Alkalialuminiumsilikate herstellen. Schließlich bilden sich derartige Substanzen auch aus der Schmelze, jedoch erscheint dieses Verfahren wegen der erforderlichen hohen Schmelztemperaturen und der Notwendigkeit, die Schmelze in fein-verteilte Produkte überführen zu müssen, wirtschaftlich weniger interessant.

Die durch Fällung hergestellten oder nach anderen Verfahren in feinverteiltem Zustand in wäßrige Suspension überführten Alkalialuminiumsilikate können durch Erhitzen auf Temperaturen von 50-200°C vom amorphen in den gealterten bzw. in den kristallinen Zustand überführt werden. Das in wäßriger Suspension vorliegende, amorphe oder kristalline Alkalialuminiumsilikat läßt sich durch Filtration von der verbleibenden wäßrigen Lösung abtrennen und bei Temperaturen von z. B. 50-800°C trocknen. Je nach den Trocknungsbedingungen enthält das Produkt mehr oder weniger gebundenes Wasser. Wasserfreie Produkte erhält man bei 800°C. Bevorzugt sind jedoch die wasserhaltigen Produkte, insbesondere solche, wie sie bei Trocknung bei 50-400°C, insbesondere 50-200°C erhalten werden. Geeignete Produkte können auf ihr Gesamtgewicht bezogen z.B. Wassergehalte von ca. 2-30% aufweisen, meist ca. 8-27%.

Zur Ausbildung der gewünschten geringen Teilchengrößen von 1-12 um können bereits die Fällungsbedingungen beitragen, wobei man die miteinander vermischten Aluminat- und Silikatlösungen-die auch gleichzeitig in das Reaktionsgefäß geleitet werden können-starken Scherkräften aussetzt, indem man z.B. die Suspension intensiv rührt. Stellt man kristallisierte Alkalialuminiumsilikate her-diese werden erfindungsgemäß bevorzugt eingesetzt-, so verhindert man die Ausbildung großer, gegebenenfalls sich durchdringender Kristalle durch langsames Rühren der kristallisierenden Masse. Trotzdem kann beim Trocknen eine unverwünschte Agglomeration von Kristallpartikeln eintreten, so daß es sich empfehlen kann, diese Sekundärteilchen in geeigneter Weise, z.B. durch Windsichten zu entfernen. Auch in gröberem Zustand anfallende Alkalialuminiumsilikate, die auf die gewünschte Korngröße gemahlen worden sind, lassen sich verwenden. Hierzu eignen sich z.B. Mühlen und/oder Windsichter bzw. deren Kombinationen.

Bevorzugte Produkte sind z.B. synthetisch hergestellte kristalline Alkalialuminiumsilikate der Zusammensetzung In der Kat ein Alkalikation, vorzugsweise ein Natriumkation, darstellt. Es ist vorteilhaft, wenn die Alkali- aluminiumslllkat-Kristallite abgerundete Ecken und Kanten aufweisen. Will man die Aikalialuminiumsilikate mit abgerundeten Ecken und Kanten herstellen, so geht man mit Vorteil von einem Ansatz aus, dessen molare Zusammensetzung vorzugsweise im Bereich liegt, wibei Kat_{2/n} die oben angegebene Bedeutung hat und insbesondere das Natriumion bedeutet. Dieser Ansatz wird in üblicher Weise zur Kristallisation gebracht. Vorteilhafterweise geschieht dies dadurch, daß man den Ansatz wenigstens 1/2 Stunde auf 70-120°C, vorzugsweise auf 80-95°C unter Rühren erwärmt. Das kristalline Produkt wird auf einfache Weise durch Abtrennen der flüssigen Phase Isoliert. Gegebenenfalls empfiehlt es sich, die Produkte vor der Weiterverarbeitung mit Wasser nachzuwaschen und zu trocknen. Auch beim Arbeiten mit einem Ansatz, dessen Zusammensetzung wenig von der oben angegebenen abweicht, erhält man noch Produkte mit abgerundeten Ecken und Kanten, Insbesondere, wenn sich die Abweichung nur auf einen der oben angegebenen vier Konzentrationsparameter bezieht.

Ferner lassen sich erflngungsgemäß auch solche feinteiligen wasserunlöslichen Alkalialuminium- sillkete verwenden, die in Gegenwart von wasserlöslichen anorganischen oder organischen Disperglermitteln gefällt und gealtert bzw. kristallisiert worden sind. Derartige Produkte sind in technisch einfacherer Weise zugänglich. Als wasserlösliche organische Dispergiermittel eignen sich Tenside, nichtteneidartige aromatische Sulfonsäuren und Verbindungen mit Komplexbildungsvermögen für Celclum. Die genannten Dispergiermittel können in beliebiger Weist vor oder während der Fällung in das Reaktlonsgemisch eingebracht werden, sie können z.B. als Lösung vorgelegt oder in der Aluminat-und/oder Sillkatlösung aufgelöst werden. Besonders gute Effekte werden erzielt, wenn das Disperglermittel In der Sillkatlösung gelöst wird. Die Menge des Dispergiermittels sollte wenigstens 0,05 Gew.-96, vorzugsweise 0,1-5 Gew.-% betragen, bezogen auf den gesamten Fällungsansatz. Zum Altern bzw. Kristallisieren wird das Fällungsprodukt 1/2-24 Stunden auf Temperaturen von 50-200°C erhitzt. Aus der Vielzahl brauchbarer Dispergiermittel sind z. B. Natrlumlauryläthersulfat, Natriumpolyaarylat, Hydroxyäthandiphosponat und andere zu nennen.

Eine In ihrer Kristallstruktur besondere Variante der erfindungsgemäß einzusetzenden Alkailaluminiumsilikate stellen Verbindungen der allgemeinen Formel der. Eine weitere Variante der erfindungsgemäB einzusetzenden feinteiligen, wasserunlöslichen Alkalialuminiumailikate stellen Verbindungen der Formel dar. Bei der Herstellung derartiger Produkte geht man von einem Ansatz aus, dessen molare Zusammensetzung vorzugsweise im Bereich liegt. Dieser Ansatz wird In üblicher Weise zur Kristallisation gebracht. Vorteilhafterweise geschieht dies dadurch, daß man den Ansatz unter kräftigem Rühren wenigstens 1/2 Stunde auf 10D-200°C, vorzugsweise auf 130-160°C erwärmt. Das kristalline Produkt wird auf einfache Weise durch Abtrennen der flüssigen Phase isoliert. Gegebenenfalls empfiehlt es sich, die Produkte vor der Weiterverarbeitung mit Wasser nachzuwaschen und bei Temperaturen von 20―200°C zu trocknen. Die so getrockneten Produkte enthalten noch gebundenes Wasser. Stellt man die Produkte in der beschriebenen Welse her, so erhält man sehr feine Kristallite, die sich zu kugeligen Partikeln, eventuell zu Hohlkugeln von ca. 1 bis 4 µm Durchmesser zusammenlagern.

Für die erfindungsgemäße Verwendung sind ferner Alkalialuminiumsilikate geeignet, die sich aus calcinlertem (destrikturiertem) Kaolin durch hydrothermale Behandlung mit wäßrigem Alkalihydroxid herstellen lassen. Den Produkten kommt die Formel zu, wobei Kat ein Alkalikation, insbesondere ein Natriumkation bedeutet. Die Herstellung der Alkalialu- miniumsillkate aus calciniertem Kaolin führt ohne besonderen technischen Aufwand direkt zu einem sehr feinteiligen Produkt. Die hydrothermale Behandlung des zuvor bei 500 bis 800°C calcinierten Keollns mit wäßrigem Alkalihydroxid wird bei 50 bis 100°C durchgeführt. Die dabei stattfindende Kristallisationsreaktion ist im allgemeinen nach 0,5-3 Stunden abgeschlossen.

Marktgängige, geschlämmte Kaoline bestehen überwiegend aus dem Tonmineral Kaolinit mit der ungefähren Zusammensetzung Al₂O₃ . 2 Si0₂ . 2 H₂0, das eine Schichtstruktur aufweist. Um daraus durch hydrothermale Behandlung mit Alkalihydroxid zu den erfindungsgemäß zu verwendenden Alkalialuminiumsilikaten zu gelangen, ist zunächst eine Destrukturierung des Kaolins erforderlich, die am zweckmäßigsten durch zwei- bis vierstündiges Erhitzen des Kaolins auf Temperaturen von 500 bis 800°C erfolgt. Dabei entsteht aus dem Kaolin der röntgenamorphe wasserfreie Metakaolin. Außer durch Calcinierung läßt sich die Destrukturierung des Kaolins auch durch mechanische Behandlung (Mahlen) oder durch Säurebehandlung bewirken.

Die als Ausgangsmaterial brauchbaren Kaoline sind helle Pulver von großer Reinheit; allerdings ist ihr Eisengehalt mit ca. 2 000 bis 10 000 ppm. Fe wesentlich höher als die Werte von 20 bis 100 ppm. Fe bei den durch Fällung aus Alkalisilikat- und Alkalialuminatlösungen hergestellten Alkalialuminiumsilikaten. Dieser höhere Eisengehalt in den aus Kaolin hergestellten Alkalialuminiumsilikaten ist nicht von Nachteil, da das Eisen in Form von Eisenoxid fest in das Alkalialuminiumsilikatgitter eingebaut ist und nicht herausgelöst wird. Bei der hydrothermalen Einwirkung von Natriumhydroxid auf destrukturiertes Kaolin entsteht ein Natriumaluminiumsilikat mit einer kubischen, Faujasitähnlichen Struktur.

Erfindungsgemäß einsetzbare Alkalialuminiumsilikate lassen sich aus calciniertem (destrukturiertem) Kaolin auch durch hydrothermale Behandlung mit wäßrigem Alkalihydroxid unter Zusatz von Siliciumdioxid oder einer Siliciumdioxid liefernden Verbindung herstellen. Das dabei im allgemeinen erhaltene Gemisch von Alkalialuminiumsilikaten unterschiedlicher Kristallstruktur besteht aus sehr feinteiligen Kristallpartikeln, die einen Durchmesser kleiner als 20 µm aufweisen und sich meist zu 100% aus Teilchen kleiner als 10 µm zusammensetzen. In der Praxis führt man diese Umsetzung des destrukturierten Kaolins vorzugsweise mit Natronlauge und Wasserglas durch. Dabei entsteht ein Natriumaluminiumsilikat J, das in der Literatur mit mehreren Namen, z. B. als Molekularsieb 13 X oder Zeolith NaX bezeichnet wird (vgl. 0. Grubner, P. Jiru und M. Rälek, "Molekularsiebe", Berlin 1968, S. 32, 85-89), wenn man den Ansatz bei der hydrothermalen Behandlung vorzugsweise nicht rührt, allenfalls geringe Schereinenergien einbringt, und mit der Temperatur vorzugsweise um 10-20°C unter der Siedetemperatur (ca. 103°C) bleibt. Das Natriumaluminiumsilikat J weist eine dem natürlich vorkommenden Faujasit ähnliche, kubische Kristallstruktur auf. Die Umwandlungsreaktion kann insbesondere durch Rühren des Ansatzes, durch erhöhte Temperatur (Siedehitze bei Normaldruck oder im Autoklaven) und höhere Silikatmengen, d. h. durch ein molares Ansatzverhältnis Si0₂:Na₂0 von wenigstens 1, insbesondere 1,0-1,45, so beeinflußt werden, daß neben bzw. statt Natriumaluminiumsilikat J das Natriumaluminiumsilikat F entsteht Das Natriumaluminiumsilikat F wird in der Literatur als "Zeolith P" oder "Typ B" bezeichnet (vgl. D. W. Breck, "Zeolite Molecular Sieves", New York 1974, S. 72). Das Natriumaluminiumsilikat F besitzt eine den natürlich vorkommenden Zeolithen Gismondin und Garronit ähnliche Struktur und liegt in Form äußerlich kugelig erscheinender Kristallite vor. Allgemein gilt, daß die Herstellungsbedingungen für das Natriumaluminiumsilikat F und für Gemische aus J und F weniger kritisch sind, als die für einen reinen Kristalltyp A.

Die vorstehend beschriebenen Typen verschiedener Alkalialuminiumsilikate lassen sich außer in der feinteiligen Form mit Partikelgrößen von 0,1-25 µm ohne Schwierigkeiten auch in gröberer Form mit Partikelgrößen von mehr als 25 µm bis 5 mm herstellen. Dies kann entweder dadurch geschehen, daß man die Maßnahmen, die ein Kristallwachstum bzw. eine Agglomeratbildung verhindern, fortläßt oder daß man feinteilige Produkte nachträglich auf bekannte Weise in eine Granulatform überführt. Die gewünschte Partikelgröße läßt sich gegebenenfalls anschließend durch Mahlung und Windsichtung einstellen.

Für die erfindungsgemäße Verwendung bei der Lederherstellung in Kombination mit Di- und/oder Tricarbonsäuren und/oder deren wasserlöslichen hydrolysierten Teilestern eignen sich ferner Aluminiumsilikate, bei denen in der vorgenannten Formel Kat ein Alkalimetallion und/oder ein zwei-und/oder dreiwertiges Kation ist, wobei Kat zu wenigstens 20 Mol-% aus Alkalimetallionen, vorzugsweise Natriumionen besteht, x eine Zahl von 0,7-1,5, n eine Zahl von 1-3, y eine Zahl von 0,8-6, vorzugsweise 1,3-4 bedeuten, mit einer Partikelgröße von 0,1 µm bis 5 mm und einem Calciumbindevermögen von 20-200 mg CaO/g wasserfreier Aktivsubstanz.

Zur Herstellung von zwei- oder dreiwertige Kationen enthaltenden Aluminiumsilikaten kann man in einigen Fällen die vorstehend zur Herstellung der Alkalialuminiumsilikate genannten Reaktionen mit solchen Aluminaten oder Silikaten durchführen, die bereits entsprechende Kationen in Salzform enthalten. Im allgemeinen werden entsprechende Aluminiumsilikate durch Ionenaustausch aus Alkalialuminiumsilikaten mit mehrwertigen Kationen, z.B. Calcium-, Magnesium-, Zink- oder Aluminiumionen in bekannter Weise erhalten.

Beispiele für Aluminiumsilikate, bei denen die Alkalikationen teilweise durch mehrwertige Kationen, insbesondere Calcium-, Magnesium- oder Zinkionen ausgetauscht sind, können durch folgende Formeln angegeben werden:
0,8 CaO . 0,2 Na₂O . Al₂O₃ . 2 Si0₂,
0,4 Ca . 0,5 Na₂0 . Al₂O₃ . Si0₂,
0,18 MgO . 0,77 Na₂0 . AI₂O₃ . 1,9 Si0₂,
0,16 MgO . 0,8 Na₂0 . AI_{z}0₃ . 2,05 Si0₂,
0,11 ZnO . 0;92 Na₂0 . AI₂0₃ . 2 Si02.

Die Produkte enthalten etwa 8-27 Gew.-% Wasser. Sie können in kristalliner wie amorpher Form eingesetzt werden.

Weitere für die erfindungsgemäße Verwendung geeignete Aluminiumsilikate sind solche, bei denen in der vorgenannten Formel Kat ein Alkalimetallion und/oder ein zwei- und/oder ein dreiwertiges Kation, x eine Zahl von 0,5-1,8, y eine Zahl von 0,8-6, vorzugsweise 1,3-4, bedeuten, mit einer Partikelgröße von 0,1 ,um bis 5 mm und einem Calciumbindevermögen von 0 bis <20 mg CaO/g wasserfreier Aktivsubstanz.

Zu den Aluminiumsilikaten dieser Gruppe zählen amorphe, kristalline, synthetische und natürliche Produkte. Sie lassen sich in einfacher Weise synthetisch herstellen, z.B. durch Reaktion von wasserlöslichen Silikaten mit wasserlöslichen Aluminaten in Gegenwart von Wasser, wie dies im Prinzip bereits in den vorstehenden Herstellungsverfahren beschrieben wurde. Als Beispiele für derartige Produkte lassen sich folgende Aluminiumsilikate nennen:
1,05 Na₂O . AI₂0₃ . 3,8 Si0₂ Ca-Bindevermögen 0 mg CaO/g,
1,0 Na₂0 . Al₂O3 . 2,1 Si0₂ Ca-Bindevermögen 16 mg CaO/g,
0,05 Na₂0 . 0,94 CaO . AI₂O₃ . 1,92 Si0₂ Ca-Bindevermögen< 15 mg CaO/g,
0,09 Na₂O . 0,82 MgO . Al₂O₃ . 2,38 Si0₂ Ca-Bindevermögen <15 mg CaO/g.

Für den erfindungsgemäßen Einsatz bei der Lederherstellung können auch Aluminiumsilikate dienen, bei denen in vorgenannter Formel Kat ein Alkalimetallion und/oder ein zwei- und/oder dreiwertiges Kation, x eine Zahl von 0,5 bis 1,8, y eine Zahl >6 bis 50, vorzugsweise >6 bis 20 bedeuten, mit einer Partikelgröße von 0,1 µm bis 5 mm und einem Calciumbindevermögen von 0-200 mg CaO/g wasserfreier Aktivsubstanz.

Derartige Aluminiumsilikate können amorph oder kristallin und synthetischer oder natürlicher Herkunft sein. Sie lassen sich in einfacher Weise synthetisch herstellen, z.B. durch Reaktion von wasserlöslichen Silikaten mit wasserlöslichen Aluminaten in Gegenwart von Wasser. Zu diesem Zweck können wäßrige Lösungen der Ausgangsmaterialien miteinander vermischt oder eine in festem Zustand vorliegende Komponente mit der anderen, als wäßrige Lösung vorliegenden Komponente, umgesetzt werden. Die Einführung mehrwertiger Kationen kann nach literaturbekannten Verfahren durch Austausch von einwertigen Kationen, z.B. Natriumionen, gegen zwei- und dreiwertige Kationen wie Calcium-, Magnesium-, Zink- oder Aluminiumionen erfolgen. Die natürlichen Aluminiumsilikate können neben den erwähnten Kationen auch noch andere Kationen in schwankender, meist geringer Menge enthalten. Hierzu zählen z.B. Lithium-, Kalium-, Thallium-, Mangan-, Kobalt-, Nickelionen. In synthetischen Aluminiumsilikaten können als Kationen auch quartäre Stickstoffverbindungen, wie z.B. Ammoniumionen in wechselnder Menge enthalten sein. Das Ausmaß der Beladung der Aluminiurrisilikate mit der erwähnten Kationen hängt weitgehend von der Größe der Selektivitätskoeffizienten ab. Vorteilhafterweise werden jedoch solche Aluminiumsilikate der angegebenen allgemeinen Zusammensetzung verwendet, bei denen in der allgemeinen Formel Kat ein Alkalimetallion, vorzugsweise ein Natriumion darstellt. Beispiele für derartige Produkte lassen sich durch nachstehende Formeln wiedergeben:
1,3 Na₂0 . Al₂O₃ . 13,4 Si0₂
^{0,6 Na}₂^{0 . AI}₂0₃ . 8,3 Si0₂
1,1 Na₂O Al₂O₃ . 14,8 SiO₂
1,5 Na₂0 . Al₂O₃ . 12,2 SiO₂
1,5 Na₂O . Al₂O₃ . 11,8 Si0₂.

Ein wesentliches Kriterium für die erfindungsgemäße Verwendbarkeit aller vorstehend genannten Aluminiumsilikate ist deren wenigstens teilweise Säurelöslichkeit im pH-Bereich von 2,5 bis 5, vorzugsweise 3,5 bis 4,5. Die Produkte, die diese Forderung erfüllen, werden von einer Lösung aus 2,5 ml konzentrierter Ameisensäure in 100 ml Wasser wenigstens teilweise gelöst. Dieser Säurelöslichkeitstest wird in folgender Weise durchgeführt:
Eine Suspension von 2 g Aluminiumsilikat (bezogen auf wasserfreie Aktivsubstanz) in 100 ml destilliertem Wasser wird unter Rühren im Laufe von 8-30 Minuten bei einer Temperatur von 22°C langsam mit 2 ml konzentrierter Ameisensäure versetzt. Bei einem erfindungsgemäß verwendbaren Aluminiumsilikat muß sich nach der Gesamtzugabe der 2 ml Ameisensäure ein pH-Wert der Suspension oberhalb von 2,5, zwischen 2,5 und 5,5, vorzugsweise zwischen 3,5 und 4,5 ergeben. Werden diese pH-Werte bei der Titration erreicht, so liegt ein Aluminiumsilikat vor, das im Hinblick auf sein Säurebindungsvermögen für den erfindungsgemäßen Einsatz geeignet ist. Produkte, bei denen nach dieser Methode ein pH-Wert außerhalb dieses Bereichs gefunden wird, besitzen entweder ein zu niedriges Säurebindevermögen oder eine zu hohe Alkalität und sind im erfindungsgemäßen Sinne nicht verwendbar. Für reine Neutralisationszwecke, die nicht Gegenstand vorliegender Erfindung sind, können auch stärker alkalische Aluminiumsilikate zum Einsatz gelangen.

Das Ca-Bindevermögen kann in folgender Weise bestimmt werden:
1 einer wäßrigen, 0,594 g CaCl₂ (=300 mg Ca0/I=30° dH) enthaltenden und mit verdünnter NaOH auf einen pH-Wert von 10 eingestellten Lösung wird mit 1 g Aluminiumsilikat, berechnet als wasserfreies Produkt, versetzt. Dann wird die Suspension 15 Minuten lang bei einer Temperatur von 22°C kräftig gerührt. Nach Abfiltrieren des Aluminiumsilikates bestimmt man die Resthärte x des Filtrates. Daraus errechnet sich das Calciumbindevermögen in mg CaO/g Aluminiumsilikat nach der Formel: (30-x) . 10.

Die Gerbung von Pelzfellen und Leder wird in der üblichen Weise durchgeführt. Pickel und Gerbung können in bekannter Weise miteinander kombiniert werden. Anschließend kann eine Fettung des Leders erfolgen. Bei der Chromgerbung werden etwa 10 bis 50 g/I Aluminiumsilikat, bezogen auf wasserfreies Produkt, in der Gerbflotte eingesetzt. Die Di- und Tricarbonsäuren, bzw. deren wasserlösliche hydrolysierbare Teilester werden in der Gerbflotte in einer Menge von 1 bis 20 g/I eingesetzt. Vorzugsweise kommen Adipinsäure und Glutarsäure, bzw. deren Teilester in Betracht. Der Säurezusatz kann auch bereits im Pickel erfolgen, die Menge beträgt dann gleichfalls etwa 1 bis 20 g/I Flotte. Darüber hinaus werden sowohl in der Gerbflotte wie im Pickel die üblichen Wirk- und Hilfsstoffe, z.B anionische, kationische oder nichtionische Tenside, Chromsalze etc. eingesetzt.

Bei dem erfingungsgemäßen Verfahren kann die Konzentration der Chromsalze in der Gerbflotte um 25-50% gegenüber den normalen Gerbverfahren herabgesetzt werden.

### Herstellung der Aluminiumsilikate

In einem Gefäß von 15 I Inhalt wurde die Aluminatlösung unter starkem Rühren mit der Silikatlösung versetzt. Gerührt wurde mit einem Rührer mit Dispergierscheibe bei 3 000 Umdrehungen/min. Beide Lösungen hatten Raumtemperatur. Es bildete sich unter exothermer Reaktion als Primärfällungsprodukt ein röntgenamorphes Natriumaluminiumsilikat. Nach 10 Minuten langem Rühren wurde die Suspension des Fällungsproduktes in einen Kristallisationsbehälter überführt, wo sie 6 Stunden bei 90°C unter Rühren (250 Umdrehungen/min.) zum Zwecke der Kristallisation verblieb. Nach Absaugen der Lauge vom Kristallbrei und Nachwaschen mit entionisiertem Wasser, bis das ablaufende Waschwasser einen pH-Wert von ca.10 aufwies, wurde der Filterrückstand getrocknet. Die Wassergehalte wurden durch einstündiges Erhitzen der vorgetrockneten Produkte auf 800°C bestimmt. Die bis zum pH-Wert von. ca. 10 gewaschenen bzw. neutralisierten und dann getrockneten Natriumaluminiumsilikate wurden anschließend in einer Kugelmühle gemahlen. Die Korngrößenverteilung wurde mit Hilfe einer Sedimentationswaage bestimmt.

### Herstellungsbedingungen für das Natriumaluminiumsilikat A:

Bei der durch Sedimentationsanalyse bestimmten Teilchengrößenverteilung ergab sich das Teilchengrößenmaximum bei 3-6 p.m.

### Herstellungsbedingungen für das Natriumaluminiumsilikat B:

### Herstellungsbedingungen für das Natriumaluminiumsilikat C:

### Herstellungsbedingungen für das Kaliumaluminiumsilikat D:

Es wurde zunächst das Natriumaluminiumsilikat C hergestellt. Nach Absaugen der Mutterlauge und Waschen der Kristallmasse mit entmineralisiertem Wasser bis zum pH-Wert 10 wurde der Filterrückstand In 6,1 I einer 25% igen KCI-Lösung aufgeschlämmt. Die Suspension wurde kurzzeitig auf 80―90°C erhitzt; dann wurde abgekühlt und wieder abfiltriert und gewaschen.

### Herstellungsbedingungen für das Natriumaluminiumsilikat E:

### Herstellungsbedingungen für das Natriumaluminiumsilikat F:

Die Partikel besitzen Kugelgestalt; der Kugeldurchmesser beträgt im Durchschnitt etwa 3-6 µm.
Calciumbindevermögen: 132 mg CaO/g Aktivsubstanz bei 50°C.

### Herstellungsbedingungen für das Natriumaluminiumsilikat G:

### Herstellungsbedingungen für das aus Kaolin hergestellte Natriumaluminiumsilikat H:

### 1. Destrukturierung von Kaolin

Zur Aktivierung des natürlichen Kaolins wurden Proben von 1 kg 3 Stunden lang auf 700°C im Schamottetiegel erhitzt. Dabei wandelte sich der kristalline Kaolin Al₂O₃ . 2 SiO_{z} . 2 H₂O in den amorphen Metakaolin Al₂O₃ . 2 SiO₂ µm.

### 2. Hydrothermale Behandlung des Metakaolins

In einem Rührgefäß wurde Alkalilauge vorgelegt und der calcinierte Kaolin bei Temperaturen zwischen 20 und 100°C eingerührt. Die Suspension wurde unter Rühren auf die Kristallisationstemperatur von 70 bis 100°C gebracht und bei dieser Temperatur bis zum Abschluß des Kristallisationsvorganges gehalten. Anschließend wurde die Mutterlauge abgesaugt und der Rückstand mit Wasser gewaschen, bis das ablaufende Waschwasser einen pH-Wert von 9 bis 11 aufwies. Der Filterkuchen wurde getrocknet und anschließend zu einem feinen Pulver zerdrückt, bzw. es wurde zur Entfernung der beim Trocknen entstandenen Agglomerate gemahlen. Dieser Mahlprozeß entfiel, wenn der Filterrückstand feucht weiterverarbeitet wurde oder wenn die Trocknung über einen Sprühtrockner oder Stromtrockner vorgenommen wurde. Die hydrothermale Behandlung des calcinierten Kaolins kann auch nach einer kontinuierlichen Arbeitsweise durchgeführt werden.

### Herstellungsbedingungen für das aus Kaolin hergestellte Natriumaluminiumsilikat J:

Die Destruckturierung des Kaolins und die hydrothermale Behandlung erfolgte in analoger Weise wie bei H angegeben.

### Herstellung des Natriumaluminiumsilikats K in Granulatform:

50 kg des pulverförmigen kristallinen getrockneten Alkalialuminiumsilikats A wurden in einem 300-1-Rührbehälter mit 180 I Wasser aufgeschlämmt und mit 25 %iger Salzsäure auf einen pH-Wert von 6 eingestellt. Diese Suspension wurde 40 Minuten lang mäßig stark gerührt. Dann trennte man das Alumosilikat auf einem Vakuumfilter ab und wusch den Filterkuchen 3 x mit je 20 I Wasser aus. Das Alumosilikat wurde in einem Trockenschrank bei 105°C 10 Stunden lang getrocknet.

Dieses so getrocknete Alumosilikat wurde mit 10 kg Bentonit und mit 20,1 kg Wasser, das mit 25 96iger Salzsäure auf einen pH-Wert von 6 eingestellt war, versetzt und in einem 100 kg "Lödige"-Mischer (Schaufel-Mischer der Firma Lödige) 20 Minuten lang homogenisiert. Unter weiterem Mischen wurde durch allmählich Zugabe von 13,5 kg weiterem, ebenfalls auf einen pH-Wert von 6 eingestelltem Wasser innerhalb von weiteren 8 Minuten die Granulat-Bildung herbeigeführt.

Das Granulat wurde in einem Trockenschrank 60 Minuten lang bie 150°C getrocknet und durch anschließendes Erhitzen (15 Minuten bei 780°C) verfestigt.

Zur Bestimmung des Austauschvermögens wurde 1 g Granulat in 500 ml Trinkwasser von 16° dH 5 Minuten gekocht. Anschließend wurde in einer filtrierten Probe des behandelten Wassers nach dem Abkühlen die Resthärte titrimetrisch bestimmt.

Das Calciumbindevermögen des Produktes betrug 120 mg CaO/g Aktivsubstanz. Die Korngröße betrug 0,08 bis 2 mm.

Bei Verwendung eines Eirich-Turbo-Mischers (Teller/Turbo-Mischer der Firma Eirich) waren die erforderlichen Homogenisier- und Granulier-Zeiten kürzer. Verfuhr man wir vorstehend zur Herstellung des Natriumaluminiumsilikats A in Granulatform beschrieben, war die Homogenisierung und die Granulat-Bildung schon nach insgesamt 5 Minuten (statt nach 28 Minuten beim Schaufelmischer) beendet. Nach einer Trocknung von 15 Minuten bei 100°C und Calcinieren von 5 Minuten bei 800°C in einem Umluft-Muffelofen wurde ein Granulat erhalten, das gutes Austauschvermögen, gute Heißwasserbeständigkeit und Kornfestigkeit aufwies.

Das Calciumbindevermögen des Produktes betrug 110 g CaO/g Aktivsubstanz. Die Korngröße betrug 0,08 bis 2 mm.

In entsprechender Weise lassen sich andere Granulate von Alkalialuminiumsilikaten mit Partikelgrößen von mehr als 25 µm bis 5 mm herstellen, wenn man Alkalialuminiumsilikate der Typen B-J des Hauptpatentes gemäß den vorstehenden Herstellungsangaben behandelt.

### Herstellung des Aluminiumsilikats L:

Ein entsprechend den Angaben bei Alkalialuminiumsilikat C hergestelltes Produkt der Zusammensetzung 0,98 Na₂0 . AI₂0₃ . 1,96 S'0₂ . 4,2 H₂0 wurde in einer Calciumchlorid enthaltenden Lösung aufgeschlämmt. Unter exothermer Reaktion wurde Natrium gegen Calcium ausgetauscht. Nach 15 Minuten Reaktionszeit wurde abfiltriert und gewaschen. Die Trocknung erfolgte durch Heißzerstäubung einer 40 %igen Suspension bei einer Zerstäubungstemperatur von 198-250°C. Das erhaltene Produkt wies folgende Kenndaten auf:

### Herstellung des Aluminiumsilikats M:

Alumosilikat der Zusammensetzung 0,89 Na₂O . AI₂0₃ . 2,65 Si0₂ . 6 H₂0 wurde in einer Magnesiumchlorid enthaltenden Lösung aufgeschlämmt. Nach 30 Minuten Reaktionszeit bei 80-90°C wurde abfiltriert und gewaschen. Die Trocknung wurde als Hordentrocknung während 16 Stunden bei 100°C durchgeführt. Das erhaltene Produkt besaß folgende Kennzahlen:

### Herstellung des Aluminiumsilikats N:

Ein röntgenamorphes Alumosilikat der Zusammensetzung 1,03 Na₂0 . Al₂O₃ . 2,14 SiO₂ . 5,8 H₂0 wurde in der bei Alumosilikat M beschriebenen Weise in einer Zinksulfat enthaltenden Lösung behandelt, anschließend gewaschen und unter milden Bedingungen getrocknet. Das erhaltene Produkt besaß folgende Kenndaten:

### Herstellung des Aluminiumsilikats 0:

50 kg des Alumosilikates L wurden in einem 300-1-Rürhbehälter mit 180 1 Wasser aufgeschlämmt und mit 25 %iger Salzsäure auf einen pH-Wert von 6 eingestellt. Die Suspension wurde 40 Minuten lang mäßig stark gerührt. Danach wurde das Alumosilikat abfiltriert, mehrmals mit Wasser ausgewaschen und 10 Stunden lang bei 105°C getrocknet. Das getrocknete Alumosilikat wurde mit 10 kg Bentonit und 20 I Wasser, das mit 25 %iger Salzsäure auf einen pH-Wert von 6 eingestellt war, versetzt und in einem 100-kg-Schaufelmischer 20 Minuten lang homogenisiert. Unter Rühren wurde durch allmähliche Zugabe von auf einen pH-Wert von 6 eingestellten 13,5 I Wasser innerhalb von weiteren 8 Minuten die Granulat-Bildung herbeigeführt. Das Granulat wurde 60 Minuten lang bei 150°C getrocknet und durch anschließendes Erhitzen während 15 Minuten auf 780°C verfestigt. Die Korngrößenverteilung des so gewonnenen Alumosilikats 0 lag bei 1 bis 2 mm.

### Herstellung des Aluminiumsilikats P:

In einem Gefäß von 1,5 I Inhalt wurden 80 g einer 15 %igen Lösung von Hexadecyltrimethylammoniumchlorid und 140 g eines 35 %igen Natriumsilikats (Na₂O: SiO₂=1:3,4), gelöst in 550 mi entionisiertem Wasser, vorgelegt. Unter kräftigem Durchmischen wurden 46 g Natriumaluminat (38% Na₂O, 52% Al₂O₃), gelöst in 150 ml Wasser und unmittelbar anschließend 43,9 g MgS0₄ . 7 H₂0, gelöst in 100 g Wasser, zugesetzt. Nach 3 Stunden langem Rühren wurden das gebildete Produkt abfiltriert, mit Wasser gewaschen und der Filterrückstand 35 Stunden bei 100 Torr und 80°C getrocknet. Das erhaltene Produkt besaß folgende Kenndaten:

### Herstellung des Aluminiumsilikats Q:

In einem Gefäß von 1,5 I Inhalt wurden 142,9 g 35 %iges Natriumsilikat (Na₂O: SiO₂=1:3,4), gelöst in 507,4 g Wasser, vorgelegt und mit 48,3 g Natriumaluminat (38% Na₂O, 52% Al₂O₃), gelöst in 150 g Wasser, unter Rühren versetzt. Anschließend wurden 42,4 g Al₂ (S0₄)₃ . 18 H₂0, gelöst in 100 g Wasser, dazugegeben und nach 10-minütigem Rühren 8 g Natriumdodecylbenzolsulfonat, 50 %ig, zugesetzt. Nach weiterem Rühren während 160 Minuten wurde die Suspension wie bei Alumosilikat P weiterverarbeitet. Das erhaltene Produkt der Zusammensetzung 1,0 Na₂0 . Al₂O₃ . 2,1 SiO₂ . 4,1 H₂0 mit 2,1% Natriumdodecylbenzolsulfonat, mit einem Ca-Bindevermögen von 128 mg CaO/g Aktivsubstanz und einem mittleren Teilchendurchmesser von 19 µm wurde bei 60°C 30 Minuten lang mit einer verdünnten Aluminiumsulfatlösung behandelt. Nach Filtration, Waschen und anschließender Trocknung bei 80 Torr und 100°C während 6 Stunden wurde der Feststoff gemahlen. Das erhaltene Produkt besaß folgende Kenndaten:

Die Herstellung der Aluminiumsilikate, bei denen in der vorgenannten Formel Kat ein Alkalimetallion und/oder ein zwei- und/oder dreiwertiges Kation, x eine Zahl von 0,5-1,8 bedeuten, die Partikelgröße 0,1 µm bis 5 mm und einmal y eine Zahl von 0,8-6 und das Calciumbindevermögen 0 bis <20 mg CaO/g und zum anderen y eine Zahl von >6 bis 50 und das Calciumbindevermögen 0 bis 200 mg CaO/g wasserfreier Aktivsubstanz beträgt, kann prinzipiell in der gleichen Weise erfolgen, wie dies in den vorstehend beschriebenen Herstellungsverfahren angegeben ist. Darüber hinaus handelt es sich bei einem Teil der Produkte um natürlich vorkommende Aluminiumsilikate.

### Herstellung des Aluminiumsilikates R:

In einem Gefäß von 15 I Inhalt wurde eine Aluminatlösung der Zusammensetzung 0,84 kg NaAlO₂, 0,17 kg NaOH, 1,83 kg H₂O mit 7,16 kg einer Natriumsilikatlösung (8,0% Na₂0, 26,9% Si0₂, 65,1% H₂0) versetzt. Gerührt wurde mit einem Balkenrührer bei 300 Umdrehungen/min. Beide Lösungen hatten Raumtemperatur. Es bildete sich als Primärfällungsprodukt ein röntgenamorphes Natriumaluminiumsilikat. Nach 10 Minuten langem Rühren wurde die Suspension des Fällungsproduktes in einem Kristallisationsbehälter überführt, wo sie bei 150°C under kräftigem Rühren (500 Umdrehungen/min.) zum Zwecke der Kristallisation 8 Stunden verblieb. Nach Absaugen der Lauge vom Kristallbrei und Nachwaschen mit Wasser, bis das ablaufende Waschwasser einen pH-Wert von ca. 11 1 aufwies, wurde eine ca. 36 %ige Suspension des gewaschenen Produkts durch Heißzerstäubung getrocknet. Das erhaltene Produkt, es handelt sich um einen synthetischen kristallinen Zeolith (Analcit), besaß folgende Kenndaten:

### Herstellung des Aluminiumsilikats S:

Die Herstellung erfolgte analog den Angaben bei Aluminiumsilikat R, wobei für die Fällung 6,91 kg Aluminat (18,0% Na₂0, 11,2% AI₂0₃, 70,8% H₂0) und 3,09 kg Silikat (8,0% Na₂O, 26,9% Si0₂, 65,1% H₂O) eingesetzt wurden. Die Kristallisation des Fällungsproduktes wurde 4 Stunden lang bei 100°C durchgeführt. Nach dem Auswaschen wurde der Filterkuchen 24 Stunden bei 100°C getrocknet und anschließend zu einem feinen Pulver zerdrückt. Das erhaltene Produkt, ein feldspatoider Hydrosodalith, besaß folgende Kenndaten:

### Herstellung des Aluminiumsilikats T:

Zur Herstellung des Calciumionen enthaltenden Aluminiumsilikats wurde die 44 %ige Aufschlämmung eines Kristallinen Natriumaluminiumsilikats der Zusammensetzung 1,05 Na₂O . Al₂O₃ 1,93 Si0₂ mit einer konzentrierten Calciumchloridlösung umgesetzt. Nach Abfiltrieren des zu ca. 70% mit Calcium beladenen Produktes wurde dieser Vorgang bei 60°C wiederholt. Das erhaltene Produkt wies nach der Trocknung folgende Kenndaten auf:

### Herstellung des Aluminiumsilikats U:

Zur Herstellung des Magnesiumionen enthaltenden Aluminiumsilikats wurde eine 40 %ige Aufschlämmung eines kristallinen Natriumaluminiumsilikats der Zusammensetzung 0,92 Na₂0 . Al₂O₃ . 2,39 SiO₂ mit einer konzentrierten Magnesiumsulfatlösung bei 80-90°C während 30 Minuten umgesetzt. Nach Abfiltrieren des mit Magnesium beladenen Produktes wurde die Behandlung nochmals wiederholt. Das erhaltene Produkt wies nach der Trocknung folgende Kenndaten auf:

### Herstellung des Aluminiumsilikats V:

Bei diesem Aluminiumsilikat handelt es sich um einen synthetischen Zeolith (Mordenit), bei dem gemäß der vorgenannten Formel y einen Wert _{>}6 aufweist. Die Herstellung derartiger Aluminiumsilikate ist in der Monographie von Donald W. Breck, Zeolite, Molecular Sieves, Verlag John Wiley & Sons, N.Y., näher beschrieben. Die Herstellung des synthetischen Mordenits erfolgt aus den Reaktionskomponenten Natriumaluminat und Kieselsäure bei Temperaturen zwischen 265-295°C, während 2-3 Tagen und liefert ein Produkt folgender Zusammensetzung:

Weitere Aluminiumsilikate, bei denen gemäß vorgenannter Formel y einen Wert >6 besitzt, werden nachstehend durch handelsübliche Produkte charakterisiert.

### Aluminiumsilikat W

Handelsübliches amorphes Aluminiumsilikat, Typ "Zeolex 23 A" der Firma Huber Corp.

### Aluminiumsilikat X

Handelsübliches amorphes Aluminiumsilikat, Typ "Zeolex 35 P" der Firma Huber Corp.

### Aluminiumsilikat Y

Handelsübliches amorphes Aluminiumsilikat Typ "Silteg P 820" der Firma Degussa.

### Aluminiumsilikat Z

Natürlicher Zeolith (Clinoptilolite), wie er in großen Mengen im Tagebau im Westen der USA gewonnen wird.

Weitere Beispiele für erfindungsgemäß einsetzbare natürliche Aluminiumsilikate, bei denen gemäß vorgenannter Formel y einen Wert >6 besitzt, stellen die nachfolgenden handelsüblichen Produkte der Firma The Anaconda Comp., Denver, USA dar:
Anaconda, natürlicher Zeolith
   Type 1010: molares Verhältnis SiO₂/Al₂O₃= 9,8.
   Type 2020: molares Verhältnis SiO₂/Al₂O₃=11,4.
   Type 3030: molares Verhältnis SiOz/AI₂0₃₌ 9,0.
   Type 4040: molares Verhältnis SiO₂/Al₂O₃= 7,4.

Die nachfolgenden Beispiele sollen den Gegenstand der Erfindung näher erläutern, ohne ihn jedoch hierauf zu beschränken.

### Beispiele

### Beispiel 1

### Chromgerbung von Möbelleder

In üblicher Weise geäscherte, entkälkte und gebeizte Rindsblößen werden nach kurzem Spülen bei 20°C in folgender Weise gepickelt (Pickel und Gerbung gemeinsam):

bei 20°C im Faß 10 Minuten laufen gelassen. Anschließend erfolgt ein Zusatz von

und weitere Laufzeit von 2 Stunden, Danach werden die Blößen über Nacht im Bad stehen gelassen (pH 3,8 im Blößenquerschnitt). Nach einer nockmaligen Laufzeit von 30 Minuten erfolgt ohne Flottenwechsel ein Zusatz von
2% eines elektrolytbeständigen Fettungsmittels auf Basis sulfitierter natürlicher Öle,
1% eines Emulgators auf anionischer Tensidbasis, z.B. Ammoniumsalz eines C₁₂―C₁₈-Alkyl- sulfats

und weitere Laufzeit von 30 Minuten. Danach werden
6% eines basischen Chromgerbsalzes, z.B. Chromosal B der Firma Bayer AG

zugegeben und 90 Minuten laufen gelassen. Im Anschluß erfolgt eine Zugabe von
3% Aluminiumsilikat A,

wonach nochmals 4 Stunden im Faß behandelt wird. An die Stelle des Aluminiumsilikats A können mit gleich gutem bzw. annähernd gleich gutem Effekt die vorgenannten Aluminiumsilikate B bis Z treten. Der End-pH-Wert der Flotte beträgt 4,1-4,2. Der Restchromgehalt der Flotte beträgt 0,3 bis 0,9 g/I Chromoxid. Wird die Gerbung nach herkömmlichen Chromgerbverfahren vorgenommen, beträgt der Restchromgehalt dagegen 7-11 g/I Chromoxid.

Die Prozentzahlen beziehen sich beim Pickel auf Pickelgewicht und bei der Gerbung auf Blößengewicht.

Nach Fertigstellung erhält man tuchartig weiche, gleichmäßig durchgegerbte Leder mit einem Chromgehalt entsprechend 4,0% Chromoxid, bezogen auf 0% Wassergehalt der Leder.

### Beispiel 2

### Chromgerbung von Rindoberleder

In üblicher Weise geäscherte, entkälkte und gebeizte Rindsblößen werden nach kurzem Spülen bei 20°C in folgender Weise weiterbehandelt (Pickel und Gerbung gemeinsam):

bei 22°C im Faß 10 Minuten laufen gelassen. Anschließend erfolgt ein Zusatz von

und weitere Laufzeit von 2 Stunden. Danach werden die Blößen über Nacht im Bad stehen gelassen (pH 3,7 im Blößenquerschnitt). Nach einer nochmaligen Laufzeit von 30 Minuten erfolgt ohne Flottenwechsel ein Zusatz von
0,5% eines Emulgators auf anionischer Tensidbasis, z.B. Ammoniumsalz eines C₁₂-C₁₈-Alkyl- sulfats

und weitere Laufzeit von 30 Minuten. Danach werden
6% eines basischen Chromgerbstoffs (Basizität 33%=1,75% Chromoxid), z.B. Chromosal B der Firma Bayer AG

zugegeben und 90 Minuten laufen gelassen. Im Anschluß erfolgt eine Zugabe von
3% Aluminiumsilikat H,

wonach nochmals 90 Minuten unter langsamem Aufheizen auf 35-40°C behandelt wird.

An die Stelle des Aluminiumsilikats H können mit gleich gutem, bzw. annähernd gleich gutem Effekt die vorgenannten Aluminiumsilikate A-G und J-Z treten.

Der End-pH-Wert der Flotte beträgt 4,1-4,3. Der Restchromgehalt der Flotte beträgt 0,2-0,9 g/l Chromoxid. Dagegen liegt der Restchromgehalt bei einem herkömmlichen Gerbverfahren zwischen 7 und 11 g/I Chromoxid.

Nach Fertigstellung erhält man ein weiches, volles und griffiges Oberleder mit einem Chromgehalt von 4,3% Chromoxid, bezogen auf 0% Wassergehalt der Leder.

### Biespiel 3

### Herstellung von Rindmöbelleder

In üblicher Weise geäscherte und entkälkte Rindsblößen einer Blößenstärke von 1,6-1,8 mm werden 15 Minuten mit Wasser bei 35°C gespült. Zur Durchführung der Beize werden die Blößen mit

30 Minuten bei 35°C im Faß gewalkt. Nach Zugabe von
1 % einer Handelsüblichen Enzymbeize, z.B. Oropon O der Fa. Röhm,

wird 60 Minuten lang weiter gewalkt. Der pH-Wert in der Haut liegt bei 7,8-8,0. Anschließend wird 15 Minuten mit Wasser bei 22°C gespült und zur Pickelbehandlung mit

zunächst 10 Minuten bei 22°C laufen gelassen, danach unter weiterem Zusatz von

noch 2 Stunden im Faß laufen gelassen. Der pH-Wert in der Haut beträgt 3,5.

Zur nachfolgenden Gerbung wird mit
2% eines handelsüblichen elektrolytbeständigen Fettungsmittels, z.B. Chlorparaffinsulfonat,

zunächst 30 Minuten im Faß behandelt, nach Zugabe von
1,5% Chromoxid in Form eines handelsüblichen basischen Chromgerbsalzes, z.B. Chromosal B, Bayer AG,

weitere 2 1/2 Stunden und nach Zugabe von
2,6% Aluminiumsilikat K

nochmals 4 Stunden laufen gelassen. An die Stelle des Aluminiumsilikats K können mit gleich gutem, bzw. annähernd gleich gutem Effekt die vorgenannten Aluminiumsilikate A-J und L-Z treten.

Der End-pH-Wert der Flotte beträgt 4,0-4.2. Der Restchromgehalt der Flotte beträgt 0,2-0,8 g/I Chromoxid gegenüber einem Restchromgehalt von 7-11 g/I Chromoxid bei herkömmlichen Gerbverfahren.

Nach üblicher Fertigstellung erhält man ein weiches, griffiges Möbelleder guter Qualität mit einem Chromgehalt entsprechend 4,2% Chromoxid, bezogen auf 0% Wassergehalt der Leder.

### Beispiel 4

### Herstellung von Rindoberleder

In üblicher Weise geäscherte und entkälkte, ungespaltene Rindsblößen einer Blößenstärke von über 4 mm werden 15 Minuten mit Wasser bei 35°C gespült. Zur Durchführung der Beize werden die Blößen mit

45 Minuten bei 35°C im Faß gewalkt. Nach Zugabe von
0,5% einer handelsüblichen Enzymbeize, z.B. Oropon 0, Fa. Röhm,

wird 30 Minuten weiter gewalkt. Der pH-Wert der Haut liegt bei 8,0. Anschließend wird 15 Minuten mit Wasser bei 22°C gespült und zur Pickelbehandlung mit

zunächst 10 Minuten bei 22°C laufen gelassen, danach unter weiterem Zusatz von

noch 2 Stunden im Faß laufen gelassen. Der pH-Wert der Häute liegt bei 3,6.
Zur nachfolgenden Gerbung wird mit
   1,5% Chromoxid in Form eines handelsüblichen basischen Chromgerbsalzes, z.B. Chromosal B, Bayer AG,
weitere 4 Stunden und nach Zugabe von
   1,5% Aluminiumsilikat P

nochmals 3 Stunden laufen gelassen. Die Leder werden in der Flotte über Nacht stehen gelassen und ab und zu bewegt. An die Stelle des Aluminiumsilikats P können mit gleich gutem, bzw. annähernd gleich gutem Effekt die vorgenannten Aluminiumsilikate A-0 und Q-Z treten.

Der Restchromgehalt der Flotte beträgt 0,2-0,7 g/I Chromoxid gegenüber einem Restchromgehalt von 7-11 g/I Chromoxid bei herkömmlichen Gerbverfahren.

Nach üblicher Fertigstellung erhält man Oberleder normaler Qualität mit einem Chromgehalt entsprechend 4,1% Chromoxid, bezogen auf 0% Wassergehalt der Leder.

### Beispiel 5

### Chromgerbung von Möbelleder

In üblicher Weise geäscherte, entkälkte und gebeizte Rindsblößen werden nach kurzem Spülen bei 20°C in folgender Weise gepickelt (pickel und Gerbung gemeinsam):
Die Blößen werden mit bei 20°C im Faß 10 Minuten laufen gelassen. Anschließend erfolgt ein Zusatz von und weitere Laufzeit von 2 Stunden. Danach werden die Blößen über Nacht im Bad stehen gelassen (pH 3,8 im Blößenquerschnitt). Nach einer nochmaligen Laufzeit von 30 Minuten erfolgt ohne Flottenwechsel ein Zusatz von und weitere Laufzeit von 30 Minuten. Danach werden
   6% eines basischen Chromgerbsalzes, z.B. Chromosal B der Firma Bayer AG,

   zugegeben und 90 Minuten laufen gelassen. Im Anschluß erfolgt eine Zugabe von
   3% Aluminiumsilikat N,

Wonach nochmals 4 Stunden im Faß behandelt wird. An die Stelle des Aluminiumsilikats N können mit gleich gutem, bzw. annähernd gleich gutem Erfolg die vorgenannten Aluminiumsilikate A-M und 0-Z treten.

Der Restchromgehalt der Flotte beträgt 0,2-0,8 g/I Chromoxid gegenüber einem Restchromgehalt von 7-11 g/I Chromoxid bei herkömmlicher Chromgerbung.

Nach üblicher Fertigstellung erhält man tuchartig weiche, gleichmäßig durchgegerbte Leder mit einem Chromgehalt entsprechend 4,2% Chromoxid, bezogen auf 0% Wassergehalt der Leder.

### Beispiel 6

### Herstellung von Ringmöbelleder

In üblicher Weise geäscherte und entkälkte Rindsblößen einer Blößenstärke von 1,6-1,8 mm werden 15 Minuten mit Wasser bei 35°C gespült. Zur Durchführung der Beize werden die Blößen mit

30 Minuten bei 35°C im Faß gewalkt. Nach Zugabe von
1 % einer handelsüblichen Enzymbeize, z.B. Oropon 0 der Fa. Röhm,

wird 60 Minuten lang weiter gewalkt. Der pH-Wert in der Haut liegt bei 7,8-8,0. Anschließend wird 15 Minuten mit Wasser bei 22°C gespült und zur Pickelbehandlung mit

zunächst 10 Minuten bei 22°C laufen gelassen, danach unter weiterem Zusatz von

noch 2 Stunden im Faß laufen gelassen. Der pH-Wert in der Haut beträgt 3,5.
Zur nachfolgenden Gerbung wird
Zur nachfolgenden Gerbung wird mit
   2% eines handelsüblichen elektrolytbeständigen Fettungsmittels, z.B. Chlorparaffinsulfonat,

   zunächst 30 Minuten im faß behandelt, nach Zugabe von
   1,5% Chromoxid in Form eines handelsüblichen basischen Chromgerbsalzes, z.B. Chromosal B, Bayer AG,

   weitere 2 1/2 Stunden und nach Zugabe von
   2,6% Aluminiumsilikat D

nochmals 4 Stunden laufen gelassen. An die Stelle des Aluminiumsilikats D können mit gleich gutem, bzw. annähernd gleich gutem Effekt die vorgenannten Aluminiumsilikate A-C und E-Z treten.

Der End-pH-Wert der Flotte beträgt 4,0-4,2. Der Restchromgehalt der Flotte beträgt 0,2-0,7 g/I Chromoxid gegenüber einem Restchromgehalt von 7-11 g/I Chromoxid bei herkömmlichen Gerbverfahren.

Nach üblicher Fertigstellung erhält man ein weiches, griffiges Möbelleder guter Qualität mit einem Chromgehalt ensprechend 4,1% Chromoxid, bezogen auf 0% Wassergehalt der Leder.

## Patentansprüche

1. Verwendung wasserunlöslicher, vorzugsweise Wasser enthaltender Aluminiumsilikate der allgemeinen Formel in der Kat ein Alkalimetallion und/oder ein zweiwertiges und/oder ein dreiwertiges Kation, n eine Zahl von 1-3, x eine Zahl von 0,5-1,8, y eine Zahl von 0,8-50, vorzugsweise 1,3-20 bedeuten, mit einer Partikelgröße von 0,1 am bis 5 mm, die ein Calciumbindevermögen von 0-200 mg CaO/g wasserfreier Aktivsubstanz aufweisen, in Verbindung mit Di- und/oder Tricarbonsäuren und/oder deren wasserlöslichen hydrolysierbaren Teilestern, bei der Chromgerbung von Leder.

2. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilestern nach Anspruch 1, gekennzeichnet durch die Verwendung solcher Aluminiumsilikate, bei denen in vorgenannter Formel Kat ein Alkalimetallion, vorzugsweise Natriumion, x eine Zahl von 0,7-1,5, y eine Zahl von 0,8-6, vorzugsweise 1,3-4 bedeuten, mit einer Partikelgröße von 0,1 bis 25 µm, vorzugsweise 1-12 µm und einem Calciumbindevermögen von 20-200 mg CaO/g wasserfreier Aktivsubstanz.

3. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilestern nach Anspruch 1, gekennzeichnet durch die Verwendung solcher Aluminiumsilikate, bei denen in vorgenannter Formel Kat ein Alkalimetallion, vorzugsweise Natriumion, x eine Zahl von 0,7-1,5, y eine Zahl von 0,8-6, vorzugsweise 1,3-4 bedeuten, mit einer Partikelgröße von mehr als 25 µm bis 5 mm und einem Calciumbindevermögen von 20-200 mg CaO/g wasserfreier Aktivsubstanz.

4. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilestern nach Anspruch 1, gekennzeichnet durch die Verwendung solcher Aluminiumsilikate, bei denen in vorgenannter Formel Kat ein Alkalimetallion und/oder ein zwei- und/oder dreiwertiges Kation ist, wobei Kat zu wenigstens 20 Mol-% aus Alkalimetallionen, vorzugsweise Natriumionen besteht, x eine Zahl von 0,7-1,5, n eine Zahl von 1-3, y eine Zahl von 0,8-6, vorzugsweise 1,3--4 bedeuten, mit einer Partikelgröße von 0,1 µm bis 5 mm und einem Calciumbindevermögen von 20-200 mg CaO/g wasserfreier Aktivsubstanz.

5. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilestern nach Anspruch 1, gekennzeichnet durch die Verwendung solcher Aluminiumsilikate, bei denen in vorgenannter Formel Kat ein Alkalimetallion und/oder ein zwei- und/oder ein dreiwertiges Kation, x eine Zahl von 0,5-1,8, y eine Zahl von 0,8-6, vorzugsweise 1,3--4 bedeuten, mit einer Partikelgröße von 0,1 µm bis 5 mm und einem Calciumbindevermögen von 0 bis <20 mg CaO/g wasserfreier Aktivsubstanz.

6. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilestern nach Anspruch 1, gekennzeichnet durch die Verwendung solcher Aluminiumsilikate, bei denen in vorgenannter Formel Kat ein Alkalimetallion und/oder ein zwei- und/oder ein dreiwertiges Kation, x eine Zahl von 0,5 bis 1,8, y eine Zahl >6 bis 50, vorzugsweise >6 bis 20 bedeuten, mit einer Partikelgröße von 0,1 µm bis 5 mm und einem Calciumbindevermögen von 0-200 mg CaO/g wasserfreier Aktivsubstanz.

7. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Tielestern nach Anspruch 1-6, gekennzeichnet durch die Verwendung solcher Aluminiumsilikate, bei denen in vorgenannter Formel Kat ein Natriumion, ein Erdalkalimetallion, vorzugsweise Calcium- oder Magnesiumion, ein Zinkion, ein Aluminiumion oder ein Gemisch dieser Ionen bedeutet.

8. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilestern nach Anspruch 1, gekennzeichnet durch die Verwendung von Aluminiumsilikaten, die eine wenigstens teilweise Säurelöslichkeit im pH-Bereich von 2,5 bis 5, vorzugsweise 3,5 bis 4,5 aufweisen.

9. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilester nach Anspruch 8, gekennzeichnet durch die Verwendung von Aluminiumsilikaten die ein Calciumbindevermögen von 0 bis <20 mg CaO/g wasserfreier Aktivsubstanz aufweisen.

10. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilester nach Anspruch 8 und 9, gekennzeichnet durch die Verwendung von Aluminiumsilikaten die von einer Lösung aus 2,5 ml konzentrierter Ameisensäure in 100 ml Wasser wenigstens teilweise gelöst werden.

11. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilester nach Anspruch 8-10, gekennzeichnet durch die Verwendung von Aluminiumsilikaten die bei langsamem Titrieren unter Rühren im Laufe von 8-30 Minuten bei einer Temperatur von 22°C einer Suspension von 2 g Aluminiumsilikat (bezogen auf wasserfreie Aktivsubstanz in 100 ml destilliertem Wasser mit konzentrierter Ameisensäure nach einer Gesamtzugabe von 2 ml Säure einen pH-Wert der Suspension oberhalb von 2,5 ergeben.

12. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilester nach Anspruch 11, wobei der nach Zugabe von 2 ml Ameisensäure erreichte pH-Wert der Suspension zwischen 2,5 und 5,5, vorzugsweise zwischen 3,5 und 4,5 liegt.

13. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilester nach Anspruch 1-12, gekennzeichnet durch die Verwendung von Adipinsäure.

14. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilester nach Anspruch 1-13, dadurch gekennzeichnet, daß man die Di- und/oder Tricarbonsäuren und/oder deren hydrolysierbare Teilester in der Gerbflotte und/oder im Pickel in einer Menge von 1 bis 20 g/I einsetzt.

15. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilester nach Anspruch 1-12, dadurch gekennzeichnet, daß man die Aluminiumsilikate in der Gerbflotte in einer Menge von 10 bis 50 g/I, bezogen auf wasserfreies Produkt einsetzt.

16. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilester nach Anspruch 1-15, wobei die Zugabe der Aluminiumsilikate am Ende der Gerbung in die Di- und/oder Tricarbonsäuren und/oder deren wasserlösliche hydrolysierbare Teilester enthaltende Chromgerblösung erfolgt.

17. Verwendung wasserunlöslicher, vorzugsweise Wasser enthaltender Aluminiumsilikate in Verbindung mit Di- und/oder Tricarbonsäuren und/oder deren wasserlöslichen hydrolysierbaren Teilester nach Anspruch 1-15, wobei die Zugabe der Di- und/oder Tricarbonsäuren und/oder deren wasserlösliche hydrolysierbare Teilester in den Pickel, und die Zugabe der Aluminiumsilikate am Ende der Gerbung in die Chromgerblösung erfolgt.

## Claims

1. The use of water-insoluble, preferably water-containing aluminium silicates corresponding to the following general formula in which Cat represents an alkali metal ion and/or a divalent and/or trivalent cation, n is a number of from 1 to 3, x is a number of from 0.5 to 1.8 and y is a number of from 0.8 to 50 and preferably from 1.3 to 20, and having a particle size of from 0.1 µm to 5 mm and a calcium binding power of from 0 to 200 mg of CaO/g of anhydrous active substance, in conjunction with dicarboxylic and/or tricarboxylic acids and/or their water-soluble hydrolysable partial esters in the chrome tanning of leather.

2. The use of water-insoluble, preferably water-containing aluminium silicates in conjunction with dicarboxylic and/or tricarboxylic acids and/or their water-soluble hydrolysable partial esters as claimed in Claim 1, characterised by the use of aluminium silicates in which-in the above-mentioned formula-Cat represents an alkali metal ion, preferably a sodium ion, x is a number of from 0.7 to 1.5, y is a number of from 0.8 to 6 and preferably from 1.3 to 4 and which have a particle size of from 0.1 to 25 p.m, preferably from 1 to 12 µm, and a calcium binding power of from 20 to 200 mg of CaO/g of anhydrous active substance.

3. The use of water-insoluble, preferably water-containing aluminium silicates in conjunction with dicarboxylic and/or tricarboxylic acids and/or their water-soluble hydrolysable partial esters as claimed in Claim 1, characterised by the use of aluminium silicates in which-in the above formula-Cat represents an alkali metal ion, preferably a sodium ion, x is a number of from 0.7 to 1.5, y is a number of from 0.8 to 6 and preferably from 1.3 to 4 and which have a particle size of more than 25 jMm to 5 mm and a calcium binding power of from 20 to 200 mg of CaO/g of anhydrous active substance.

4. The use of water-insoluble, preferably water-containing aluminium silicates in conjunction with dicarboxylic and/or tricarboxylic acids and/or their water-soluble hydrolysable partial esters as claimed in Claim 1, characterised by the use of aluminium silicates in which-in the above formula-Cat represents an alkali metal ion and/or a divalent and/or trivalent cation, at least 20 mole percent of Cat consisting of alkali metal ions, preferably sodium ions, x is a number of from 0.7 to 1.5, n is a number of from 1 to 3 and y is a number of from 0.8 to 6 and preferably from 1.3 to 4 and which have a particle size of from 0.1 µm to 5 mm and a calcium binding power of from 20 to 200 mg of CaO/g of anhydrous active substance.

5. The use of water-insoluble, preferably water-containing aluminium silicates in conjunction with dicarboxylic and/or tricarboxylic acids and/or their water-soluble hydrolysable partial esters as claimed in Claim 1, characterised by the use of aluminium silicates in which-in the above formula-Cat represents an alkali metal ion and/or a divalent and/or trivalent cation, x is a number of from 0.5 to 1.8 and y is a number of from 0.8 to 6 and preferably from 1.3 to 4 and which have a particle size of from 0.1 um to 5 mm and a calcium binding power of from 0 to <20 mg of CaO/g of anhydrous active substance.

6. The use of water-insoluble, preferably water-containing aluminium silicates in conjunction with dicarboxylic and/or tricarboxylic acids and/or their water-soluble hydrolysable partial esters as claimed in Claim 1, characterised by the use of aluminium silicates in which-in the above formula-Cat represents an alkali metal ion and/or a divalent and/or trivalent cation, x is a number of from 0.5 to 1.8 and y is a number of from >6 to 50 and preferably from >6 to 20 and which have a particle size of from 0.1 µm to 5 mm and a calcium binding power of from 0 to 200 mg of CaO/g of anhydrous active substance.

7. The use of water-insoluble, preferably water-containing aluminium silicates in conjunction with dicarboxylic and/or tricarboxylic acids and/or their water-soluble hydrolysable partial esters as claimed in Claims 1 to 6, characterised by the use of aluminium silicates in which-in the above formula-Cat represents a sodium ion, an alkaline-earth metal ion, preferably a calcium or magnesium ion, a zinc ion, an aluminium ion or a mixture of these ions.

8. The use of water-insoluble, preferably water-containing aluminium silicates in conjunction with dicarboxylic and/or tricarboxylic acids and/or their water-soluble hydrolysable partial esters as claimed in Claim 1, characterised by the use of aluminium silicates which are at least partly soluble in acids in the pH-range from 2.5 to 5 and preferably in the pH-range from 3.5 to 4.5.

9. The use of water-insoluble, preferably water-containing aluminium silicates in conjunction with dicarboxylic and/or tricarboxylic acids and/or their water-soluble hydrolysable partial esters as claimed in Claim 8, characterised by the use of aluminium silicates which have a calcium binding power of from 0 to <20 mg of CaO/g of anhydrous active substance.

10. The use of water-insoluble, preferably water-containing aluminium silicates in conjunction with dicarboxylic and/or tricarboxylic acids and/or their water-soluble hydrolysable partial esters as claimed in Claims 8 and 9, characterised by the use of aluminium silicates which are at least partly dissolved by a solution of 2.5 ml of concentrated formic acid in 100 ml of water.

11. The use of water-insoluble, preferably water-containing aluminium silicates in conjunction with dicarboxylic and/or tricarboxylic acids and/or their water-soluble hydrolysable partial esters as claimed in Claims 8 to 10, characterised by the use of aluminium silicates which, on the gradual titration with stirring for 8 to 30 minutes at 22°C of a suspension of 2 g of aluminium silicate (based on anhydrous active substance) in 100 ml of distilled water using concentrated formic acid, give a pH-value of the suspension above 2.5 after the addition of a total of 2 ml of acid.

12. The use of water-insoluble, preferably water-containing aluminium silicates in conjunction with dicarboxylic and/or tricarboxylic acids and/or their water-soluble hydrolysable partial esters as claimed in Claim 11, the pH-value of the suspension reached after the addition of 2 ml of formic acid lying between 2.5 and 5.5 and preferably between 3.5 and 4.5.

13. The use of water-insoluble, preferably water-containing aluminium silicates in conjunction with dicarboxylic and/or tricarboxylic acids and/or their water-soluble hydrolysable partial esters as claimed in Claims 1 to 12, characterised by the use of adipic acid.

14. The use of water-insoluble, preferably water-containing aluminium silicates in conjunction with dicarboxylic and/or tricarboxylic acids and/or their water-soluble hydrolysable partial esters as claimed in Claims 1 to 13, characterised in that the dicarboxylic and/or tricarboxylic acids and/or their hydrolysable partial esters are used in the tanning liquor and/or in the pickle in a quantity of from 1 to 20 g/I.

15. The use of water-insoluble, preferably water-containing aluminium silicates in conjunction with dicarboxylic and/or tricarboxylic acids and/or their water-soluble hydrolysable partial esters as claimed in Claims 1 to 12, characterised in that the aluminium silicates are used in the tanning liquor in a quantity of from 10 to 50 g/I, based on anhydrous product.

16. The use of water-insoluble, preferably water-containing aluminium silicates in conjunction with dicarboxylic and/or tricarboxylic acids and/or their water-soluble hydrolysable partial esters as claimed in Claims 1 to 15, the aluminium silicates being added to the chrome tanning solution containing dicarboxylic and/or tricarboxylic acids and/or their water-soluble hydrolysable partial esters at the end of tanning.

17. The use of water-insoluble, preferably water-containing aluminium silicates in conjunction with dicarboxylic and/or tricarboxylic acids and/or their water-soluble hydrolysable partial esters as claimed in Claims 1 to 15, the dicarboxylic and/or tricarboxylic acids and/or their water-soluble hydrolysable partial esters being added to the pickle and the aluminium silicates to the chrome tanning solution at the end of tanning.

## Revendications

1. Utilisation de silicates d'aluminium insolubles dans l'eau et de préférence contenant de l'eau, de formule générale: dans laquelle cat représente un ion de métal alcalin et/ou un cation bivalent et/ou trivalent, n un nombre de 1 à 3, x un nombre de 0,5 à 1,8, y un nombre de 0,8 à 50, de préférence de 1,3 à 20, ayant une dimension de particule de 0,1 µm à 5 mm, qui présentent un pouvoir fixateur de calcium de 0 à 200 mg de CaO/g de substance active anhydre, en association avec des acides di- et/ou tricarboxyliques et/ou leurs esters partiels hydrolysables solubles dans l'eau, dans le tannage au chrome du cuir.

2. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon la revendication 1, caractérisé par l'utilisation de silicates d'aluminium dans lesquels, dans la formule précitée, cat représente un ion de métal alcalin, de préférence un ion sodium, x un nombre de 0,7 à 1,5, y un nombre de 0,8 à 6, de préférence de 1,3 à 4, avec une dimension de particule de 0,1 à 25 µm, de préférence de 1 à 12 um et un pouvoir fixateur de calcium de 20 à 200 mg de CaO/g de substance active anhydre.

3. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon la revendication 1, caractérisée par l'utilisation de silicates d'aluminium dans lesquels dans la formule précitée cat représente un ion de métal alcalin, de préférence un ion sodium, x un nombre de 0,7 à 1,5, y un nombre de 0,8 à 6, de préférence de 1,3 à 4, avec une dimension de particule de plus de 25 µm jusqu'à 5 mm et un pouvoir fixateur de calcium de 20 à 200 mg de CaO/g de substance active anhydre.

4. Utilisation de silicate d'aluminium insolubles dans l'eau, contenant de préférence de l'eau, en association avec des acides di- et/ou tricarboxyliques et/ou leurs esters partiels hydrolysables solubles dans l'eau selon la revendication 1, caractérisée par l'utilisation de silicates d'aluminium dans lesquels, dans la formule précitée, cat représente un ion de métal alcalin et/ou un cation bi- et/ou trivalent, cat consistant en au moins 20 moles % d'ions de métal alcalin, de préférence d'ions de sodium, x signifiant un nombre de 0,7 à 1,5, n un nombre de I à 3, y un nombre de 0,8 à 6, de préférence de 1,3 à 4, avec une dimension de particule de 0,1 µm à 5 mm et un pouvoir fixateur de calcium de 20 à 200 mg de CaO/g de substance active anhydre.

5. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon la revendication 1, caractérisée par l'utilisation de silicates d'aluminium dans lesquels, dans la formule précitée, cat représente un ion de métal alcalin et/ou un cation bi- et/ou trivalent, x un nombre de 0,5 à 1,8, y un nombre de 0,8 à 6, de préférence de 1,3 à 4, avec une dimension de particule de 0,1 µm à 5 mm et un pouvoir fixateur de calcium de 0 à moins de 20 mg de CaO/g de substance active anhydre.

6. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon la revendication 1, caractérisée par l'utilisation de silicates d'aluminium dans lesquels, dans la formule précitée, cat signifie un ion de métal alcalin et/ou un cation bi- et/ou trivalent, x un nombre de 0,5 à 1,8, y un nombre supérieur à 6 jusqu'à 50, de préférence supérieur à 6 jusqu'à 20, avec une dimension de particule de 0,1 ym à 5 mm et un pouvoir fixateur de calcium de 0 à 200 mg de CaO/g de substance active anhydre.

7. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon les revendications 1 à 6, caractérisée par l'utilisation de silicates d'aluminium dans lesquels, dans la formule précitée, cat représente un ion sodium, un ion de métal alcalino-terreux, de préférence un ion calcium ou magnésium, un ion zinc, un ion aluminium ou un mélange de ces ions.

8. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon la revendication 1, caractérisée par l'utilisation de silicates d'aluminium qui présentent une solubilité dans les acides au moins partielle dans l'intervalle de pH de 2,5 à 5, de préférence de 3,5 à 4,5.

9. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon la revendication 8, caractérisée par l'utilisation de silicates d'aluminium qui présentent un pouvoir fixateur de calcium de 0 à moins de 20 mg de CaO/g de substance active anhydre.

10. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon les revendications 8 et 9, caractérisée par l'utilisation de silicates d'aluminium qui sont au moins partiellement dissous par une solution à 2,5 ml d'acide formique concentré dans 100 ml d'eau.

11. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon les revendications 8 à 10, caractérisée par l'utilisation de silicates d'aluminium qui par titration lente sous agitation, en l'espace de 8 à 30 minutes à une température de 22°C, d'une suspension de 2 g de silicate d'aluminium (par rapport à la substance active anhydre) dans 100 ml d'eau distillée avec de l'acide formique concentré, fournissent après une addition totale de 2 ml d'acide une valeur de pH de la suspension qui est supérieure à 2,5.

12. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon la revendication 11, la valeur de pH de la suspension atteinte après addition de 2 ml d'acide formique se situant entre 2,5 et 5,5 de préférence entre 3,5 et 4,5.

13. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon les revendications 1 à 12, caractérisée par l'utilisation d'acide adipique.

14. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon les revendications 1 à 13, caractérisée en ce qu'on utilise les acides di- et/ou tricarboxyliques et/ou leurs esters partiels hydrolysables dans le bain de tannage et/ou dans le picklage en une quantité de 1 à 20 g/litre.

15. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon les revendications 1 à 12, caractérisée en ce qu'on utilise les silicates d'aluminium dans le bain de tannage en une quantité de 10 à 50 g/litre calculé par rapport au produit anhydre.

16. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon les revendications 1 à 15, l'addition des silicates d'aluminium se faisant à la fin du tannage dans la solution de tannage au chrome contenant les acides di- et/ou tricarboxyliques et/ou leurs esters partiels hydrolysables solubles dans l'eau.

17. Utilisation de silicates d'aluminium insolubles dans l'eau, contenant de préférence de l'eau, en association avec des acides di- et/ou tricarboxyliques et/ou leurs esters partiels hydrolysables solubles dans l'eau selon les revendications 1 à 15, l'addition des acides di- et/ou tricarboxyliques et/ou de leurs esters partiels hydrolysables solubles dans l'eau se faisant dans le picklage, et l'addition des silicates d'aluminium à la fin du tannage dans la solution de tannage au chrome.
